# EUROPÄISCHE PATENTSCHRIFT

(11) **EP 2 819 539 B1**
(45) Veröffentlichungstag und Bekanntmachung des Hinweises auf die Patenterteilung: **27.04.2016**
(21) Anmeldenummer: 12706201.6
(22) Anmeldetag: 27.02.2012
(51) Int. Cl.: C25D 5/50, C25D 5/12, C25D 7/00, A44C 21/00

(54) **MÜNZROHLING (COIN BLANK) UND VERFAHREN ZU SEINER HERSTELLUNG**
COIN BLANK AND METHOD FOR THE PRODUCTION THEREOF
FLAN (COIN BLANK) ET PROCÉDÉ POUR SA PRODUCTION

(43) Veröffentlichungstag der Anmeldung: 07.01.2015
(73) Patentinhaber: Saxonia Eurocoin GmbH, 09633 Halsbrücke (DE)
(72) Erfinder: BILAS, Thomas, 09599 Freiberg (DE); SIEGEL, Stephan, 01108 Dresden (DE)
(74) Vertreter: Müller Hoffmann & Partner
(86) Internationale Anmeldenummer: PCT/EP2012/000842
(87) Internationale Veröffentlichungsnummer: WO 2013/127405

(56) Entgegenhaltungen:
- EP-A2- 0 450 883
- DE-A1-102010 044 741
- US-A- 4 279 968
- US-A1- 2006 286 400

## Beschreibung

Die Erfindung betrifft einen Rohling für eine Münze (coin blank) mit einem Kernmaterial aus einem Eisenwerkstoff, der mit einer äußeren Nickelschicht bedeckt ist.

Rohlinge für Münzen aus einem mit Nickel plattiertem oder insbesondere galvanisch mit Nickel beschichtetem Eisenwerkstoff sind international allgemein üblich. Daraus geprägte Münzen gefallen den Verbrauchern als Zahlungsmittel wegen ihres dauerhaft hellen Metallglanzes. Nickel erfüllt dabei auch hervorragend den Zweck des Korrosionsschutzes und der Abriebfestigkeit für einen langen Gebrauch der Umlaufmünzen.

Wegen seiner allergenen Eigenschaften wird Nickel als Deckschicht aber teilweise gemieden oder durch eine zweite Schicht aus Kupfer überdeckt. DE 41 20 291 beschreibt einen Münzrohling mit einem Kern aus einem Eisenwerkstoff, der mit einer ersten Schicht aus Nickel und einer zweiten Schicht aus Kupfer und vorzugsweise mit einer dritten Schicht aus Nickel bedeckt ist. Eine Zweifachbeschichtung Nickel-Kupfer zeigt ebenfalls den bekannten optischen Nachteil, dass eine Kupferdeckschicht im Langzeit-Gebrauch matt wird. Andererseits ist die Dreifachbeschichtung Nickel-Kupfer-Nickel aufwendig und bringt aber nicht den Vorteil einer antimikrobiellen Wirkung, wie sie eine Deckschicht aus Kupfer besitzt. Diese antimikrobielle Wirkung von Kupfer und insbesondere von Silber ist allgemein bekannt. Siehe auch US 2006 286400.

Umlaufmünzen haben generell einen vielfachen Personenkontakt und sind deshalb auch potentielle Überträger von Bakterien und anderen pathogenen Keimen. Deshalb wurden früher auch deshalb Münzen massiv aus den Metallen Silber und Kupfer und aus deren Legierungen geprägt, wobei auch die starke antimikrobielle Wirkung von Silber und Kupfer nachweisbar wurde. Silber wurde früher als Münzmetall mit Geldwert und auch wegen seines schönen Glanzes umfangreich verwendet. Der Einsatz bleibt aber wegen des hohen Silberpreises aktuell weitgehend nur noch auf Sondermünzen beschränkt.

Münzen aus Kupfer oder verkupferte Münzen mit einem Stahlkern bilden im Umlauf nach relativ kurzer Zeit oxidische, matte, dunkle Deckschichten, wodurch solche Münzen für den Nutzer schnell optisch unattraktiv werden, wie das bei den Euromünzen der Nominale 1, 2 und 5 Cent aktuell der Fall ist. International übliche Münzen aus einer Nickellegierung oder mit einer Nickelschicht versehene Münzen mit Stahlkern besitzen zwar dauerhaft einen schönen hellen Glanz, verfügen aber über keine antimikrobiellen Eigenschaften. Dem Verbraucher gefallen aber erwiesenermaßen bevorzugt Umlaufmünzen mit einem hellen Glanz, so dass allgemein Münzen mit Nickelglanz vor Münzen mit einer matten Kupferoberfläche bevorzugt werden.

Aufgabe ist es, einen Münzrohling (coin blank) mit einem Kern aus einem Eisenwerkstoff. bereitzustellen, der eine dauerhafte glänzende Nickelschicht aufweist und der zu einer Münze prägbar ist, die antimikrobielle Eigenschaften aufweist.

Erfindungsgemäß umfasst ein Münzrohling einen Kern aus einem Eisenwerkstoff und eine Nickelschicht, in die eine feinstdisperse Dotierung aus den antimikrobiell wirksamen Metallen Kupfer, Silber, Zink, Zinn oberflächlich und oberflächennah eingebracht ist. Die Dotierung besitzt eine Eindringtiefe in die Nickelschicht von 0,5 bis 10 µm. An der Oberfläche enthält die Nickelschicht weniger als 100 Massen-% des dotierten Metalls, beispielsweise 18 bis 65 Massen-% Kupfer, Rest Nickel. Bei einer Konzentration höher als 65 Massen-% überwiegt die ungewünschte Farbänderung, beispielsweise von silberner zu rötlicher Farbe bei Kupfer-Dotierung. Bei einer Konzentration kleiner als 18 Massen-% lässt die antimikrobielle Wirkung sowie die Reproduzierbarkeit nach. Allerdings können die genauen Grenzen der optimalen Konzentration des dotierten Metalls von dem dotierten Metall abhängen. Generell wird ein Bereich von 10 bis 80 Massen-%, insbesondere 18 bis 65 Massen-% des dotierten Metalls als vorteilhaft angesehen.

Verfahrensgemäß wird auf den Eisenkern mit einer Nickelschicht üblicher Dicke eine Kupferschicht von 0,5µm bis 10µm galvanisch aufgebracht. Anschließend wird der Münzrohling 0,5-2h bei Temperatur von 400 bis 1200°C geglüht, wodurch die erfindungsgemäße Dotierung der Oberfläche der Nickelschicht mit Kupfer erzielt wird. Überraschenderweise wird die ursprünglich geschlossene Kupferschicht aufgelöst und dringt als Dotierung vollständig in die Nickelschicht ein. Kupfer ist nicht mehr als getrennte Schicht vorhanden, sondern es ist als Dotierung von 2 - 20 Massen-% Cu in der Nickelschicht nachweisbar. Die Konzentration der Dotierung in der Nickelschicht nimmt von der Oberfläche des Münzrohlings zum Kern hin kontinuierlich ab. Der Nickelglanz bleibt erhalten und gleichzeitig sind die antimikrobiellen Eigenschaften des Kupfers wirksam. Erfindungsgemäß ist eine Dotierung der Nickelschicht mit einem anderen Metall aus der Reihe der bekanntermaßen antimikrobiell wirksamen Metalle, wie Silber, Zink, Zinn, zusätzlich zu oder anstelle von Kupfer möglich.

Die Vorteile solcher Münzen, die aus einem erfindungsgemäßen Münzrohling (coin blank) geprägt sind, bestehen darin, dass erstens der ästhetische Glanz der Nickelschicht auch im Langzeitumlauf der Münzen dauerhaft erhalten bleibt und dass eine Verfärbung durch Oxidation von Kupfer oder durch Anlaufen von Silber nicht eintritt. Es wird eine Münze mit einer Nickelschicht bereitgestellt, die die antimikrobiellen Eigenschaften von Kupfer, Silber, Zink, Zinn in Form einer geringen Dotierung im Oberflächenbereich der Nickelschicht besitzt. Es hat sich überraschenderweise gezeigt, dass eine erfindungsgemäß geringe Dotierung der oberflächennahen Zone der Nickelschicht eine hohe Effizienz besitzt bezüglich der antimikrobiellen Wirkung der letztendlich aus dem erfindungsgemäßen Münzrohling geprägten Umlaufmünzen.

Der erfindungsgemäße Münzrohling ermöglicht das Prägen von Umlaufmünzen einer neuen Qualität, nämlich von Münzen mit einem Kern aus einem Eisenwerkstoff, die einen hellen Glanz durch eine Nickelbeschichtung zeigen und die gleichzeitig die antimikrobiellen Eigenschaften von Kupfer oder Silber u.a. besitzen.

Die erfinderische Lösung schließt Rohlinge für Gedenkprägungen, Medaillen und ähnliche Anwendungsfälle nicht aus. Ebenso sind Gegenstände, die eine Oberfläche aus Nickel oder aus einer kupferfreien Nickellegierung besitzen, erfindungsgemäß mit Kupfer, Silber, Zink oder Zinn dotierbar, wie z.B. Griffe, Türklinken, Beschläge u.a.

Die Erfindung betrifft somit weiterhin einen Gegenstand mit einer Oberfläche aus einem nickelhaltigen Material, dadurch gekennzeichnet, dass das nickelhaltige Material an der Oberfläche eine Dotierung mindestens eines Metalls aus der Reihe der Metalle Kupfer, Silber, Zink, Zinn aufweist. Dabei kann das nickelhaltige Material Nickel oder eine Nickellegierung sein. Nickellegierung kann beispielsweise mit anderen Metallen außer Kupfer, Silber, Zink, Zinn gebildet werden.

Die Erfindung wird nachstehend an einem Ausführungsbeispiel näher erläutert:
Fig. 1 zeigt den Querschnitt durch einen erfindungsgemäßen Münzrohling (coin blank).
   ***1* -** Stahlkern
   ***2* -** galvanische Nickelschicht
   ***3* -** Kupferdotierung in der Nickelschicht

   Der Münzrohling umfasst einen Kern *1* aus einem für Münzprägungen üblichen, niedriglegierten Stahl, der mit einer galvanisch aufgebrachten Nickelschicht *2* von 30µm Stärke beschichtet ist, in die eine Kupferdotierung *3* mit atomarer Verteilung oberflächlich und oberflächenah eingebracht ist. Die Kupferdotierung *3* besitzt eine Eindringtiefe von 5µm in die Nickelschicht *2* und weist ein degressives Konzentrationsgefälle innerhalb der Nickelschicht *2* auf.
Fig. 2a zeigt einen Querschnitt durch einen üblichen, mit Nickel beschichteten Münzrohling als Stand der Technik
Fig. 2b zeigt den Querschnitt durch einen erfindungsgemäßen Münzrohling mit dem Konzentrationsverlauf der Kupferdotierung *3* in der Nickelschicht *2.*

Es folgen 2 Blatt Zeichnungen

## Patentansprüche

1. Münzrohling mit einem Kern aus einem Eisenwerkstoff, der mit einer Nickelschicht versehen ist, **dadurch gekennzeichnet, dass** die Nickelschicht (2) an der Oberfläche eine Dotierung (3) mindestens eines Metalls aus der Reihe der Metalle Kupfer, Silber. Zink. Zinn aufweist.

2. Münzrohling nach Anspruch 1, **dadurch gekennzeichnet, dass** die Dotierung (3) des Metalls in der Nickelschicht (2) eine Eindringtiefe von 0,5 bis 10 µm aufweist.

3. Münzrohling nach Anspruch 1 oder 2, **dadurch gekennzeichnet, dass** die Dotierung (3) des Metalls in der Nickelschicht (2) mit zunehmendem Abstand von der Oberfläche der Nickelschicht (2) kontinuierlich abnimmt.

4. Münzrohling nach einem der Ansprüche 1 bis 3, **dadurch gekennzeichnet, dass** die Nickelschicht (2) mit Kupfer dotiert ist und die Kupferdotierung an der Oberfläche der Nickelschicht (2) eine Konzentration von 18 bis 65 Massen-% Kupfer besitzt.

5. Münzrohling nach einem der Ansprüche 1 bis 3, **dadurch gekennzeichnet, dass**
die Nickelschicht (2) ausschließlich mit Silber dotiert ist.

6. Verfahren zur Herstellung eines Münzrohlings mit einem Kern aus einem Eisenwerkstoff, auf dem eine Nickelschicht aufgebracht ist, **dadurch gekennzeichnet, dass** auf der Nickelschicht eine Metallschicht von 0,5µm bis 10µm aus der Gruppe, die aus Kupfer, Silber, Zink und Zinn besteht, aufgebracht wird und die Metallschicht anschließend durch thermische Behandlung des Münzrohlings in eine Dotierung der oberflächennahen Bereiche der Nickelschicht umgesetzt wird.

7. Verfahren nach Anspruch 6, **dadurch gekennzeichnet, dass** die thermische Behandlung bei 400 - 1200°C in einer Schutzatmosphäre erfolgt.

8. Verfahren nach Anspruch 6 oder 7, **dadurch gekennzeichnet, dass** die Dauer der thermischen Behandlung 0,5 - 2 h beträgt.

9. Verfahren nach einem der Ansprüche 6 bis 8, **dadurch gekennzeichnet, dass** die Nickelschicht (2) ausschließlich mit Silber dotiert wird.

## Claims

1. A coin blank comprising a core of an iron material, which is provided with a nickel coating, **characterized in that** the nickel layer (2) comprises on its surface a doping (3) of at least one metal of the group of the metals copper, silver, zinc, tin.

2. The coin blank according to claim 1, **characterized in that** the doping (3) of the metal in the nickel layer (2) has a penetration depth of 0.5 to 10 *µ*m*.*

3. The coin blank according to claim 1 or 2, **characterized in that** the doping (3) of the metal in the nickel layer (2) continuously decreases with increasing distance from the surface of the nickel layer (2).

4. The coin blank according to one of claims 1 to 3, **characterized in that** the nickel layer (2) is doped with copper and that the copper doping has a concentration of 18 to 65 % copper by mass at the surface of the nickel layer (2).

5. The coin blank according to one of claims 1 to 3, **characterized in that** the nickel layer (2) is exclusively doped with silver.

6. A method for manufacturing a coin blank comprising a core of an iron material on which a nickel layer is deposited, **characterized in that** a metal layer of 0.5 *µ*m to 10 *µ*m from the group consisting of copper, silver, zinc, and tin is deposited on the nickel layer and that thereafter the metal layer is converted to a doping of regions of the nickel layer close to the surface by a thermal treatment of the coin blank.

7. The method according to claim 6, **characterized in that** the thermal treatment is carried out in a protective atmosphere at 400 - 1200°C.

8. The method according to claim 6 or 7, **characterized in that** the duration of the thermal treatment is 0.5 - 2 hrs.

9. The method according to one of claims 6 to 8, **characterized in that** the nickel layer (2) is exclusively doped with silver.

## Revendications

1. Flan avec un coeur en matériau ferreux qui est pourvu d'une couche de nickel, **caractérisé en ce que** la couche de nickel (2) présente sur sa surface un dopage (3) d'au moins un métal de la série de métaux comprenant le cuivre, l'argent, le zinc, l'étain.

2. Flan selon la revendication 1, **caractérisé en ce que** le dopage (3) du métal dans la couche de nickel (2) présente une profondeur de pénétration de 0,5 à 10 µm.

3. Flan selon la revendication 1 ou 2, **caractérisé en ce que** le dopage (3) du métal dans la couche de nickel (2) diminue de manière continue au fur et à mesure qu'on s'éloigne de la surface de ladite couche de nickel (2).

4. Flan selon l'une des revendications 1 à 3, **caractérisé en ce que** la couche de nickel (2) est dopée avec du cuivre, et le dopage de cuivre à la surface de la couche de nickel (2) présente une concentration de 18 à 62 % en masse.

5. Flan selon l'une des revendications 1 à 3, **caractérisé en ce que** la couche de nickel (2) est dopée exclusivement avec de l'argent.

6. Procédé pour produire un flan avec un coeur en matériau ferreux, sur lequel est appliquée une couche de nickel, **caractérisé en ce qu'**une couche de métal de 0,5 µm à 10 µm du groupe composé du cuivre, de l'argent, du zinc et de l'étain est appliquée sur la couche de nickel, et la couche de métal est ensuite transformée, par traitement thermique du flan, en un dopage des zones de la couche de nickel proches de la surface.

7. Procédé selon la revendication 6, **caractérisé en ce que** le traitement thermique se fait à 400 - 1200°C dans une atmosphère protégée.

8. Procédé selon la revendication 6 ou 7, **caractérisé en ce que** la durée du traitement thermique est de 0, 5 - 2 h.

9. Procédé selon l'une des revendications 6 à 8, **caractérisé en ce que** la couche de nickel (2) est dopée exclusivement avec de l'argent.
